# EUROPÄISCHE PATENTSCHRIFT

(11) **EP 0 127 801 B1**
(45) Veröffentlichungstag und Bekanntmachung des Hinweises auf die Patenterteilung: **22.10.1986**
(21) Anmeldenummer: 84105347.3
(22) Anmeldetag: 11.05.1984
(51) Int. Cl.: H01R 43/06

(54) **Kollektor für eine elektrische Maschine und Verfahren zu dessen Herstellung**
Commutator for an electric machine and method of making it
Commutateur pour une machine électrique et procédé pour le fabriquer

(30) Priorität: 03.06.1983 CH 3071/83
(43) Veröffentlichungstag der Anmeldung: 12.12.1984
(73) Patentinhaber: ASEA BROWN BOVERI AG, 5400 Baden (CH)
(72) Erfinder: Gobrecht, Jens, Dr. Ing., CH-5412 Gebenstorf (CH); Schüler, Claus, Dr., CH-8967 Widen (CH)

## Beschreibung

Die Erfindung geht aus von einem Kollektor nach der Gattung des Oberbegriffs des Anspruchs 1 und einem Verfahren zu dessen Herstellung.

Kollektoren für elektrische Maschinen bestehen aus radial angeordneten, zentralsymmetrisch ausgerichteten, einen zylindrischen Rotationskörper bildenden metallischen Segmenten (Kupferlamellen), welche voneinander isoliert und durch Ringe zusammengehalten sind. Beim sogenannten Pressringkollektor sind die Segmente schwalbenschwanzförmig ausgebildet und werden durch einen axialen Druck ausübende Pressringe unter Zwischenschaltung von Glimmerisolation zusammengehalten. Die Segmente des Schrumpfringkollektors dagegen sind durch Schrumpfringe zusammengehalten, welche auf das ganze Lamellenpaket radiale Kräfte ausüben. Das letztere muss als Ganzes in allen Fällen gegenüber benachbarten Metallteilen isoliert sein. Zu diesem Zweck werden vorwiegend Glimmer und Glimmerprodukte (Mica) verwendet.

Kollektoren werden im Betrieb sehr hohen mechanischen und thermischen Beanspruchungen ausgesetzt. Daher werden sie meistens als sogenannte Gewölbedruckkollektoren ausgeführt. Dies bedeutet, dass auch bei den höchsten Umfangsgeschwindigkeiten (Schleuderdrehzahl) benachbarte Lamellen nicht klaffen dürfen, sondern immer noch unter gegenseitigem tangentialem Druck aneinander anliegen müssen. Die Berechnung und Konstruktion dieser herkömmlichen Kollektoren erfordert daher grosse Sorgfalt und Erfahrung. Ihre Fertigung sowie ihre gesamte Technologie (Wärmebehandlung, Formierung) stellt praktisch eine handwerkliche Kunst dar. an die sehr hohe Anforderungen gestellt wird. Dies hängt mit der Neigung zur Instabilität der Mica-Isolation zusammen. Die Glimmerprodukte haben senkrecht zu ihrer Schichtfläche keinerlei Zug- und parallel dazu nur eine verschwindend geringe Scherfestigkeit. Sie dürfen daher nur senkrecht zur Schichtfläche auf Druck belastet werden. Die einzelnen Glimmerplättchen haben die Neigung, sich gegeneinander zu veschieben, was durch ungleichmässige Erwärmung (Anfahren aus dem Stillstand bei Bahnmotoren) oder mechanische Ueberlastung verursacht sein kann. Dadurch können einzelne Lamellen irreversibel verschoben werden und zu Betriebsstörungen führen.

Aus dem Vorstehenden geht klar hervor, dass der herkömmliche Kollektor ein recht kompliziertes zu mechanischen Instabilitäten und geometrischen Veränderungen neigendes Gebilde ist, dessen gesamte Herstellungstechnologie zeitraubend und aufwendig und mit viel handwerklichem Können verbunden ist. Es besteht daher ein Bedürfnis, die Konstruktion zu vereinfachen und das Herstellungsverfahren abzukürzen.

Für kleine Kollektoren und verhältnismässig geringe Umfangsgeschwindigkeiten sind schon Kollektoren ohne Verwendung von Glimmerisolation und komplizierten Press- und Schrumpfringen vorgeschlagen worden. Meist handelt es sich dabei um Kollektoren, bei denen Segmente auf einem zentralen rotationssymmetrischen Körper als Träger aufgeklebt oder galvanisch aufgebracht werden.

Aus der FR-A-893 126 ist ein Kollektor bekannt, der aus einer Metallhülse, darauf aufgeschrumpftem zylindrischen Keramikkörper und auf letzteren aufgalvanisierten oder in Längsrillen aufgegossenen Lamellen aus Kupfer oder Leichtmetall besteht. In der GB-A-1 404 560 wird ferner ein Kollektor bestehend aus einem Zentralkörper (vorzugsweise Metallzylinder) und mittels Kunststoffkleber aufgeklebten Segmenten beschrieben. Die Einsatzmöglichkeiten und die Lebensdauer derartiger Kollektor-Konstruktionen sind jedoch zufolge beschränkter Haftfestigkeit der Segmente auf dem Zentralkörper begrenzt.

Aus der Metallbeschichtungstechnik, wie sie vor allem in der Elektronik bei der Printherstellung angewendet wird, ist das direkte Verbinden von Metallen mit keramischen Werkstoffen nach dem sog. eutektischen Verfahren bekannt. Hierbei wird durch die Erzeugung eines Metall/Metalloxyd-Eutektikums, dessen Schmelzpunkt sich nur knapp unter demjenigen des reinen Metalls befindet, ein im submikroskopisch-atomaren Bereich wirksamer Bindungsmechanismus ausgenutzt. Dieser an den Grenzflächen Metall/Keramik unmittelbar und ohne zusätzliche Zwischenschichten wirksame Bindungsmechanismus gestattet eine fest haftende Verbindung zwischen den beiden ungleichen Komponenten (siehe z. B. J. F. Burgess and C. A. Neugebauer, « The Direct Bonding of Metals to Ceramics by the Gas-Metal Eutectic Method •, J. Electrochem. Soc. May 1975, Vol. 122, No. 5 ; J. F. Burgess, C. A. Neugebauer, G. Flanagan, R. E, Moore, « The Direct Bonding of Metals to Ceramics and Applications in Electronics", General Electric Report No. 75CRD105, May 1975 ; US-A-3766634: US-A-3 911 553).

Der Erfindung liegt die Aufgabe zugrunde, einen hochbeanspruchbaren Kollektor für eine elektrische Maschine anzugeben, welcher sich als Ganzes möglichst wie ein monolithischer Körper verhält, keinerlei zu mechanischen Instabilitäten neigende isolierende Zwischenschichten enthält und in seinem Aufbau möglichst einfach ist. Das entsprechende Herstellungsverfahren soll mit einfachen Mitteln reproduzierbar sein und keine hohen Anforderungen an handwerkliches Können stellen.

Diese Aufgabe wird durch die im kennzeichnenden Teil des Anspruches 1 angegebenen Merkmale gelöst.

Die Erfindung wird anhand der nachfolgenden, durch Figuren erläuterten Ausführungsbeispiele beschrieben.

Dabei zeigt:
Figur 1 den Längsschnitt durch einen Kollektor mit glattem Keramikkörper,
Figur 2 den Querschnitt durch einen Kollektor mit glattem Keramikkörper,
Figur 3 den Querschnitt durch einen Kollektor mit genutztem Keramikkörper,
Figur 4 verschiedene Segmentformen im Aufriss.

In Fig. 1 ist ein Kollektor mit glattem Keramikkörper im Längsschnitt dargestellt. 1 ist ein rotationssymmetrischer gesinterter Keramikkörper (AI₂O₃) mit glatter zylindrischer Mantelfläche. 2 stellt ein metallisches Segment (Kupferlamelle) mit rechteckförmigem Querschnitt und ebener innerer Begrenzungsfläche dar. Die Verbindung zwischen 1 und 2 ist durch eine eutektische Zwischenschicht 3 (Cu/Cu₂O-Eutektikum) gewährleistet. Die innere Begrenzungsfläche des Keramikkörpers 1 kann verschieden gestaltet sein und auch von der Zylinderform abweichen. Insbesondere können aus konstruktiven Gründen der Befestigung auf der Maschinenwelle Absetzungen, Ausnehmungen etc. vorgesehen sein.

Fig. 2 zeigt den Querschnitt durch den Kollektor gemäss Fig. 1. Die Bezugszeichen entsprechen genau denjenigen der ersten Figur. Es soll noch darauf hingewiesen werden, dass die Dicke der eutektischen Zwischenschicht 3 stark übertrieben gezeichnet ist, um ihre Bedeutung hervorzuheben. In Wirklichkeit bewegt sich diese Dicke im Bereich von ca. 5 bis 50 µ.

Fig. 3 stellt einen Kollektor mit genutztem Keramikkörper im Querschnitt dar. 4 ist eine parallel zur Achse des Keramikkörpers 1 in demselben verlaufende Nut, 5 der entsprechende Steg. Die Segmente 2 sind praktisch spielfrei in die Nuten 5 eingelassen. Die übrigen Bezugszeichen entsprechen denjenigen der Fig. 2.

In Fig. 4 sind verschiedene Formen der Segmente im Aufriss dargestellt. Die stirnseitigen Partien der Segmente 2 weisen jeweils gegen das Ende zu abnehmende radiale Höhe auf. 6 ist ein abgeschrägtes. 7 ein ausgerundetes Ende des Segments 2, während im letzten Fall das Ende des Segmentes 2 eine Entlastungskerbe 8 aufweist.

### Ausführungsbeispiel I

### Siehe Figuren 1 und 2 :

Aus technisch reinem Aluminiumoxyd wurde ein dichter Keramikkörper 1 durch Sintern hergestellt. Der Keramikkörper 1 war rotationssymmetrisch und wies im allgemeinen ungefähr eine hohlzylindrische Form folgender Abmessungen und Eigenschaften auf :

Der Keramikkkörper 1 wurde zunächst folgender Vorbehandlung unterworfen :
Entfetten : FREON 22, Ultraschall, 10 min.
Entfernen organischer Reste : H₂S0₄ konz., 150 °C, 20 min.
Entfernen metallischer Reste : Aqua regia, 20 °C, 20 min.
Destilliertes Wasser, 2 x Ultraschall, 10 min.
Trocknen : Aufheizen im Ofen an Luft in 2 Std. auf 1 000 °C. 20 min. halten, abkühlen auf Raumtemperatur, 4 Std.

Zur Herstellung der Segmente 2 wurde von einer massiven Elektrolytkupferplatte von 176 x 75 x 5 mm ausgegangen. Auf einer Seite wurden in die Kupferplatte parallele Nuten von 0,6 mm Breite, 3,5 mm Tiefe und 4,75 mm Mittenabstand eingefräst. Hierauf wurde die gefräste Kupferplatte zwecks Entspannung und Erweichung des Werkstoffs während 20 min. bei einer Temperatur von 800 °C unter Schutzgas (90 % Ar/10 % H₂) geglüht. Die abgekühlte Kupferplatte wurde auf der ebenen, nicht gefrästen Seite mit Abdecklack überzogen und zwecks oberflächlicher Oxydation während 20 min. in ein chemisches Bad folgender Zusammensetzung eingetaucht :

Anschliessend wurde die Kupferplatte während 2 x 10 min. in destilliertem Wasser gespült und der Abdecklack auf der Aussenseite abgelöst. Die Kupferplatte wurde nun, die genutete Seite nach innen zeigend, um den Keramikkörper 1 herumgebogen, so dass ein vollständiger hohlzylindrischer Körper von 66 mm Aussendurchmesser gebildet wurde. In dieser Stellung wurde der gebogene Kupferkörper durch Umwickeln von Molybdändraht von 0,2 mm Dicke unter Anwendung einer Zugspannung radial an den Keramikkörper 1 angepresst und festgehalten.

In Abweichung zu dieser Methode wird der Kupferkörper durch eine aus einer Nickel-Superlegierung (z. B. IN 100) bestehende Haltevorrichtung unter Zwischenschaltung eines dünnen Molybdänblechs (ca. 0,05 mm Dicke) zwecks Vermeidung einer unerwünschten metallurgischen Verbindung zwischen Werkstück und Werkzeug an den Keramikkörper 1 angedrückt.

Das Ganze wurde nun langsam in einen Rohrofen geschoben, so dass das Werkstück in Verlaufe von 30 min. die Temperatur von 1 072 °C (Toleranz ± 2 °C) erreichte. Dadurch bildete sich an den zuvor oxydierten Grenzflächen zwischen Kupferkörper und Keramikkörper 1 eine eutektische Zwischenschicht 3 (Cu/Cu₂0-Eutektikum), welche einen Schmelzpunkt von 1 065 °C besitzt. Das reine Kupfer hat demgegenüber einen Schmelzpunkt von 1 083 °C. Die sich bildende flüssige eutektische Phase benetzte sowohl den Keramikkörper 1 wie den Kupferkörper ausgezeichnet, wobei sie in die Poren des ersteren eindrang. Werkstück und Spannvorrichtung wurden während 25 min auf der Temperatur von 1 072 °C belassen und anschliessend im Verlaufe von weiterer 30 min. auf Raumtemperatur abgekühlt. Dabei erstarrte die zuvor flüssige Phase und bildete eine feste Verbindung (Zwischenschicht 3) zwischen Kupferkörper und Keramikkörper 1. Die ganze Wärmebehandlung des eutektischen Verbindungsprozesses wurde unter Schutzgas (hochreiner Stickstoff mit weniger als 5 ppm H₂0 und O₂) durchgeführt.

Nach der Abkühlung wurde das Werkstück aus der Halterung entfernt und der hohlzylindrische Kupferkörper bis zum Durchbruch der Nuten auf einen Aussendurchmesser von 63 mm abgedreht. Die durch diesen Verfahrensschritt entstandenen freigelegten Segmente 2 haben nun keinerlei Verbindung mehr untereinander.

### Ausführungsbeispiel II

### Siehe Figur 3 :

Aus Aluminiumoxyd wurde durch Strangpressen und Sintern ein an seinem äusseren Umfang mit Nuten 4 und Stegen 5 versehener Keramikkörper 1 hergestellt. Seine Eigenschaften entsprachen denjenigen von Beispiel I. Die Abmessungen betrugen :

Der Keramikkörper 1 wurde gemäss Beispiel I vorbehandelt.

Die Segmente 2 aus Elektrolytkupfer hatten rechteckigen Querschnitt und besassen folgende Abmessungen :

Die Segmente 2 wurden in einem chemischen Bad wie in Beispiel I angegeben oberflächlich oxydiert. Dann wurden sie mittels einer warmfesten Spannvorrichtung radial in die Nuten 4 des Keramikkörpers eingepresst und festgehalten. Die Wärmebehandlung zwecks Erzeugung der eutektischen Zwischenschicht 3 erfolgte genau gemäss Beispiel Die sich dabei bildende eutektische Zwischenschicht 3 umfloss U-förmig die Segmente 2 und verband sie nach der Erstarrung mit dem Keramikkörper 1 allseitig längs der gesamten Nut 4. Dieses Verfahren wird insbesonde- .re für die Herstellung von Kollektoren grösserer Abmessungen angewendet.

Die Erfindung ist nicht auf die Ausführungsbeispiele begrenzt. Die Temperatur für die Erhitzung. der zu verbindenden Werkstückteile darf im Falle des Cu/Cu_{z}O-Eutektikums 1 075 ± 7 °C betragen. Die Enden der Segmente 2 werden mit abnehmender radialer Höhe ausgeführt, um Eigenspannungen abzubauen und Spannungsspitzen an den Unstetigkeitsstellen zu vermeiden. Dazu dienen die in Figur 4a bis c dargestellten abgeschrägten (6) oder ausgerundeten (7) Enden der Segmente 2 sowie die Entlastungskerbe 8. Der Keramikkörper 1 kann aus Zirkonoxyd oder aus mit Zirkonoxyd dotiertem Aluminiumoxyd bestehen. Die Segmente 2 können auch aus einem anderen Werkstoff als Kupfer oder eine Kupferlegierung bestehen und lediglich an den mit dem Keramikkörper 1 zu verbindenden Flächen verkupfert sein. Auch andere Eutektika als C_{U}/C_{U2}0 sind zum Verbinden verwendbar.

Die Vorteile des neuen Kollektors lassen sich wie folgt zusammenfassen :
- Vereinfachung der Fertigung und Verkürzung der Herstellungsdauer, insbesondere Fortfall des « Formierens (Wärmebehandlung).
- Geringere Anforderungen an handwerkliches Können bei der Fertigung.
- Einfacher, monolithischer Aufbau des Kollektors.
- Wegfall von zu Kurzschlüssen und Massenschlüssen neigenden Konstruktionselementen.
- Hohe thermische Ueberlastbarkeit, hohe Temperaturwechselbeständigkeit einzelner Segmente ohne Gefahr irreversibler Verschiebungen.
- Vereinfachung und Erleichterung von Ueberhol- und Reparaturarbeiten im Betrieb.
- Wegfall des zeitraubenden, periodischen Ausfräsens der mit Glimmerprodukten ausgefüllten Zwischenräume (Nuten) zwischen den Segmenten im Betrieb.

Im allgemeinen müssen mindestens die mit dem Keramikkörper (1) zu verbindenden Flächen der Segmente (2) vor dem eutektischen Verbinden oxydiert werden. Es können aber selbstverständlich auch alle Flächen diesem Verfahrensschritt unterzogen werden, was in gewissen Fällen eine Vereinfachung darstellt.

## Patentansprüche

1. Kollektor für eine elektrische Maschine, bestehend aus einem rotationssymmetrischen zentralen gesinterten Keramikkörper (1) und radial stehenden, auf dessen Mantelfläche durch je einen Zwischenraum voneinander getrennt angeordneten und mit demselben über eine Zwischenschicht (3) verbundenen metallischen Segmenten (2), dadurch gekennzeichnet, dass die Zwischenschicht (3) aus einem durch Wärmebehandlung der innenliegenden, mit einer Oxydschicht behafteten Schmalseiten der Segmente (2) gebildeten Eutektikum Metall/Metalloxyd besteht.

2. Kollektor nach Anspruch 1, dadurch gekennzeichnet, dass der Keramikkörper (1) aus dicht gesintertem Aluminiumoxyd oder aus mit Zirkonoxyd dotiertem Aluminiumoxyd oder aus Zirkonoxyd, die metallischen Segmente (2) aus Kupfer oder einer Kupferlegierung und die Zwischenschicht (3) aus dem Eutektikum Kupfer/Kupferoxydul bestehen.

3. Kollektor nach Anspruch 1, dadurch gekennzeichnet, dass der Keramikkörper (1) eine glatte zylindrische Mantelfläche besitzt und dass die Segmente (2) auf der Innenseite tangentiale ebene Begrenzungsflächen aufweisen.

4. Kollektor nach Anspruch 1, dadurch gekennzeichnet, dass der Keramikkörper (1) auf seiner äusseren Begrenzungsfläche mit Nuten (4) und Stegen (5) versehen ist.

5. Kollektor nach Anspruch 1, dadurch gekennzeichnet, dass die metallischen Segmente (2) an ihren Stirnseiten eine gegen das Ende zu abnehmende radiale Höhe (6, 7) besitzen oder mit ausgerundeten Entlastungskerben (8) versehen sind.

6. Verfahren zur Herstellung eines Kollektors für eine elektrische Maschine gemäß Anspruch 1, dadurch gekennzeichnet, dass zunächst ein rotationssymmetrischer Keramikkörper (1) gesintert sowie eine Vielzahl von metallischen Segmenten (2) mindestens auf ihren innenliegenden Schmalseiten oberflächlich oxydiert und unter Anwendung eines radial wirkenden Aufpressdrucks rund um die Mantelfläche des Keramikkörpers (1) angeordnet werden und das Ganze in einem Ofen auf die für die Erzeugung eines Eutektikums Metall/Metalloxyd des betreffenden Segmentwerkstoffs erforderliche Temperatur erhitzt und nach dem eutektischen Verfahren zur Verbindung von Keramik- und Metallteilen behandelt und schliesslich auf Raumtemperatur abgekühlt wird.

7. Verfahren nach Anspruch 6, dadurch gekennzeichnet, dass ein Keramikkörper (1) aus Aluminiumoxyd dicht gesintert und mit Segmenten (2) aus Kupfer unter Erzeugung einer eutektischen Zwischenschicht (3) verbunden wird, indem das Ganze auf eine Temperatur von 1 072 ± 7 °C gebracht und anschliessend auf Raumtemperatur abgekühlt wird.

8. Verfahren nach Anspruch 6, dadurch gekennzeichnet, dass eine auf einer Seite mit parallelen rechteckigen Längsnuten von einer Breite, welche dem tangentialen Abstand der Segmente (2) entspricht, versehene Kupferplatte derart um den Keramikkörper (1) gebogen wird, dass die Längsnuten auf die Innenseite und parallel zur Längsachse des Keramikkörpers zu liegen kommen, wobei die Aussenseite einen glatten zylindrischen Körper bildet, dass das Ganze in eine, radiale Druckkräfte ausübende Vorrichtung gespannt und auf die eutektische Temperatur erwärmt und wieder auf Raumtemperatur abgekühlt wird, worauf der aussenliegende zylindrische Kupfermantel bis zum Durchbruch der Längsnuten abgedreht wird.

## Claims

1. Collector for an electrical machine, consisting of a rotationally symmetric central sintered ceramic body (1) and radially extending metallic segments (2) which are arranged on its lateral surface separated from each other by an intermediate space each and joined to it via an intermediate layer (3), characterized in that the intermediate layer (3) consists of a metal/metal oxide eutectic formed by heat treatment of the inside narrow sides, covered with an oxide layer, of the segments (2).

2. Collector according to Claim 1, characterized in that the ceramic body (1) consists of densely sintered aluminium oxide or of aluminium oxide doped with zirconium oxide or of zirconium oxide, the metal segments (2) consist of copper or of a copper alloy and the intermediate layer (3) consists of the copper/copper oxide eutectic.

3. Collector according to Claim 1, characterized in that the ceramic body (1) has a smooth cylindrical lateral surface and that the segments (2) have tangential plane boundary surfaces on the inside.

4. Collector according to Claim 1, characterized in that the ceramic body (1) is provided with grooves (4) and bars (5) on its outer boundary surface.

5. Collector according to Claim 1, characterized in that the metallic segments (2) have at their front ends a radial height (6, 7) which decreases towards the end or are provided with rounded stress-relief notches (8).

6. Method for producing a collector for an electrical machine according to Claim 1, characterized in that initially a rotationally symmetric ceramic body (1) is sintered and a plurality of metallic segments (2) are superficially oxidized at least on the internal narrow sides and are arranged around the lateral surface of the ceramic body (1) with application of a radially acting pressing-down pressure and the totality is heated in a furnace to the temperature required for producing a metal/metal oxide eutectic of the segment material concerned and is treated in accordance with the eutectic method for joining ceramic and metal parts and is finally cooled down to room temperature.

7. Method according to Claim 6, characterized in that a ceramic body (1) of aluminium oxide is densely sintered and is bonded to segments (2) of copper with production of a eutectic intermediate layer (3) by bringing the totality to a temperature of 1 072 ± 7 °C and subsequently cooling it down to room temperature.

8. Method according to Claim 6, characterized in that a copper plate, provided on one side with parallel rectangular longitudinal grooves having a width which corresponds to the tangential spacing of the segments (2), is bent around the ceramic body (1) in such a manner that the longitudinal grooves come to lie on the inside and parallel to the longitudinal axis of the ceramic body, the outside forming a smooth cylindrical body, that the totality is clamped in a device exerting radial pressure forces and is heated to the eutectic temperature and cooled down again to room temperature, whereupon the external cylindrical copper jacket is cut down.until the longitudinal grooves break through.

## Revendications

1. Collecteur pour une machine électrique. formé d'un corps en céramique fritté central à symétrie de révolution (1) et de segments métalliques 2 disposés radialement qui sont montés sur sa surface périphérique et séparés les uns des autres chaque fois par un intervalle et qui sont unis à ce corps par une couche intermédiaire (3), caractérisé en ce que la couche intermédiaire (3) est faite d'un mélange eutectique de métal et d'oxyde métallique formé par traitement thermique des faces étroites intérieures recouvertes d'une couche d'oxyde des segments (2).

2. Collecteur suivant la revendication 1, caractérisé en ce que le corps en céramique (1) est fait d'oxyde d'aluminium fritté de manière dense ou d'oxyde d'aluminium dopé par de l'oxyde de zirconium ou encore d'oxyde de zirconium, les segments métalliques (2) sont en cuivre ou en un alliage de cuivre et la couche intermédiaire (3) est faite du mélange eutectique de cuivre et d'oxyde de cuivre.

3. Collecteur suivant la revendication 1. caractérisé en ce que le corps en céramique (1) possède une surface périphérique cylindrique lisse et les segments (2) présentent des surfaces planes tangentielles sur leur face intérieure.

4. Collecteur suivant la revendication 1, caractérisé en ce que le corps en céramique (1) est pourvu de rainures (4) et de nervures (5) dans sa surface externe.

5. Collecteur suivant la revendication 1, caractérisé en ce que les segments métalliques (2) présentent sur leur côté d'about une hauteur radiale allant en décroissant en direction de l'extrémité (6, 7) ou sont pourvus d'entailles de décharge arrondies (8).

6. Procédé pour fabriquer un collecteur pour une machine électrique suivant la revendication 1, caractérisé en ce qu'on fritte tout d'abord un corps en céramique à symétrie de révolution et on oxyde plusieurs segments métalliques (2) au moins superficiellement sur leur face étroite intérieure et, en recourant à une pression de compression radiale on les dispose autour de la surface périphérique du corps en céramique (1), puis on chauffe le tout dans un four à la température nécessaire pour produire un mélange eutectique de métal et d'oxyde métallique du matériau de segment en question et on procède à un traitement d'après le procédé eutectique pour joindre les éléments en céramique et en métal et finalement on procède à un refroidissement à température ambiante.

7. Procédé suivant la revendication 6, caractérisé en ce qu'on fritte un corps en céramique (1) en oxyde d'aluminium de manière dense et on l'assemble avec des segments (2) en cuivre tout en produisant une couche intermédiaire eutectique (3) en portant l'ensemble à une température de 1 072 ± 7 °C, puis en le refroidissant à température ambiante.

8. Procédé suivant la revendication 6, caractérisé en ce qu'on cintre une plaque de cuivre pourvue d'un côté de rainures longitudinales rectangulaires parallèles d'une largeur qui correspond à l'écartement tangentiel des segments (2), autour du corps en céramique (1) d'une manière telle que les rainures longitudinales se placent du côté intérieur et parallèlement à l'axe longitudinal du corps en céramique, le côté extérieur formant ainsi un corps cylindrique (10), on serre le tout dans un dispositif exerçant des forces de pression radiales et on le chauffe à la température eutectique, puis on le refroidit à nouveau à température ambiante, après quoi on usine au tour l'enveloppe de cuivre cylindrique extérieure jusqu'au moment où les rainures longitudinales sont percées.
